# EUROPÄISCHE PATENTSCHRIFT

(11) **EP 0 108 744 B1**
(45) Veröffentlichungstag und Bekanntmachung des Hinweises auf die Patenterteilung: **17.08.1988**
(21) Anmeldenummer: 83890186.6
(22) Anmeldetag: 20.10.1983
(51) Int. Cl.: B22D 11/04

(54) **Durchlaufkokille für eine Stranggiessanlage**
Open-ended mould for a continuous-casting plant
Lingotière à extrémités ouvertes pour une installation de coulée continue

(30) Priorität: 04.11.1982 AT 4023/82; 13.04.1983 AT 1320/83
(43) Veröffentlichungstag der Anmeldung: 16.05.1984
(73) Patentinhaber: VOEST-ALPINE Aktiengesellschaft, A-4020 Linz (AT)
(72) Erfinder: Misera, Erich, A-4481 Asten (AT); Floh, Hubert, A-4210 Hattmannsdorf 37 (AT); Hargassner, Reinhard, A-4020 Linz (AT)
(74) Vertreter: Wolfram, Gustav, Dipl.-Ing.

(56) Entgegenhaltungen:
- FR-A- 1 523 436
- PATENTS ABSTRACTS OF JAPAN, Band 6, Nr. 150 (M-148)[1028], 10. August 1982; & JP - A - 57 68 248 (SATOOSEN K.K.) 26.04.1982
- PATENTS ABSTRACTS OF JAPAN, Band 7, Nr. 89 (M-207)[1234], 13. April 1983; & JP - A - 58 13 445 (HITACHI ZOSEN K.K.) 25.01.1983
- PATENTS ABSTRACTS OF JAPAN, Band 7, Nr. 71 (M-202)[1216], 24. März 1983; & JP - A - 58 353 (MISHIMA KOUSAN K.K.) 05.01.1983
- PATENTS ABSTRACTS OF JAPAN, Band 6, Nr. 150 (M-148)[1028], 10. August 1982; & JP - A - 57 68 249 (HITACHI ZOSEN K.K.) 26.04.1982

## Beschreibung

Die Erfindung betrifft eine Durchlaufkokille für eine Stranggießanlage, insbesondere eine Stahl-Stranggießanlage, mit Innenwänden aus Kupfer oder einer Kupferlegierung, wobei die Innenwände an ihrer dem Kokillenhohlraum zugekehrten Seite mit einer verschleißfesten Schicht versehen sind, welche Schicht sich vom Auslaufende der Kokille über einen Teil der Länge der Kokille erstreckt.

Solch eine Durchlauf Kokille ist aus der JP-A-57-68 248 bekannt.

Es ist bekannt, die Innenwände einer Kokille mit verschleißfesten Schichten zu versehen, beispielsweise durch Sprengplattieren, durch elektrolytisches Aufbringen bzw. durch Spritzen. Diese bekannten Kokillen weisen die verschleißfesten Schichten über die gesamte Erstreckung der Seitenwände auf. Bei diesen bekannten Kokillen ist daher der Wärmeübergang von der Schmelze bzw. der Strangschale zu den Innenwänden der Kokille durch die verschleißfeste Schicht nachteilig beeinflußt. Zusätzlich zu diesem Nachteil ergeben sich hohe Kosten für die verschleißfesten Schichten und deren Aufbringung.

Um den Wärmeübergang nicht allzusehr zu beeinträchtigen, hat man die Dicke der verschleißfesten Schicht möglichst gering gehalten ; man hat sie nicht größer gewählt als 1,5 mm. Wird die verschleißfeste Schicht elektrolytisch auf die Innenwände aufgebracht, so wurde die Schichtdicke, da das elektrolytische Verfahren ein teurer Prozeß ist, noch geringer gehalten, beispielsweise in einem Bereich von maximal einigen Zehntelmillimetern. Daraus resultiert ein weiterer Nachteil ; es hat sich nämlich gezeigt, daß eine Formabweichung der Kokillenseitenwände erst ab einem Ausmaß von etwa 2 mm die Strangqualität entscheidend beeinflußt, so daß man gezwungen war, noch vor Erreichen einer maximal zulässigen Formabweichung die verschleißfeste Schicht zu ersetzen, nämlich dann, wenn die verschleißfeste Schicht aufgebraucht war.

Zur Vermeidung dieser Nachteile ist es bekannt (JP-A-5 768 248), die Innenwände der Kokille mit einer verschleißfesten Schicht zu versehen, die sich vom Auslaufende der Kokille nur über einen Teil der Länge der Kokille erstreckt.

Aus der JP-Gebrauchsmusteroffenlegung Sho-54-155916 ist eine Durchlaufkokille der eingangs genannten Art bekannt, deren Schicht aus Cr oder Ni sich im Mittenbereich der Innenwände vom Auslaufende über einen Teil der Länge der Kokille und in den Eckbereichen der Innenwände über die gesamte Länge der Kokille erstreckt, was dazu dienen soll, die Temperatur an den Seitenwänden der Kokille über deren Fläche zu vergleichmäßigen.

Es ist weiters bekannt, die Innenwände der Kokille mit einer aus metallurgischen Gründen aufgebrachten sehr dünnen Beschichtung, z. B. Verchromung, zu versehen. Eine solche Schicht dient ebenfalls nicht als verschleißfeste Schicht, da sie in kurzer Zeit von der Strangschale abgearbeitet wird. Sie dient vielmehr dazu, die Schmelze vor der Aufnahme von Kupfer aus den Kokillenwänden zu schützen.

Die Erfindung stellt sich die Aufgabe, eine Kokille der eingangs genannten Art mit einer extrem verschleißfesten, verhältnismäßig dicken Schicht zu versehen, die kostengünstig aufzubringen ist und die den Wärmeübergang gegenüber einer unbeschichtete Wände aufweisenden Kokille nur unmerklich, wenn überhaupt, herabsetzt.

Diese Aufgabe wird erfindungsgemäß dadurch gelöst, daß
- sich die verschleißfeste Schicht vom Auslaufende der Kokille bis maximal über ein Drittel der Länge der Kokille im Mittenbereich der Innenwände erstreckt ;
- sich in den die Kanten des Stranges stützenden Seitenbereichen der Innenwände über mindestens die Länge der verschleißfesten Schicht im Mittenbereich bis maximal über die gesamte Länge der Kokille erstreckt und
- die Schicht aus verschleißfestem martensitischem Stahl mit einem Gehalt an Chrom und Molybdän besteht.

Es hat sich gezeigt, daß trotz des Vorsehens der verschleißfesten Schicht lediglich im Auslaufbereich der Kokille der Verschleiß an den restlichen Innenwandteilen wesentlich herabgesetzt ist, denn es wurde festgestellt, daß der Verschleiß von den auslaufseitigen Endkanten der_{'}Kokiiien- seitenwände aus ausgeht. Der Verschleiß schreitet gewissermaßen vom auslaufseitigen Ende der Kokille zum Gießspiegel, d. h. zum einlaufseitigen Ende der Kokille fort. Durch Unterbinden des Verschleißbeginns am auslaufseitigen Ende der Kokille ergibt sich überraschenderweise auch eine wesentliche Herabsetzung des Verschleißes der näher dem einlaufseitigen Ende der Kokille liegenden ungeschützten Innenwandteile, die bei der erfindungsgemäßen Kokille frei von einer verschleißfesten Schicht gehalten sind, so daß der Wärmeübergang in diesem Bereich, an dem der größte Wärmeübergang stattfindet, also dem Bereich zwischen Gießspiegel und dem erstmaligen Abheben der Strangschale von den Innenwänden der Durchlaufkokille, in gleicher Weise vor sich geht wie bei herkömmlichen Durchlaufkokillen ohne verschleißfeste Schicht.

Gemäß einer bevorzugten Ausführungsform enthält die verschleißfeste Schicht 0,1 bis 1,5 % Kohlenstoff, 2 bis 20% Chrom, 0,5 bis 15% Molybdän sowie gegebenenfalls bis zu 5 % Wolfram, bis zu 5 % Vanadium und bis zu 5 % Niob, Rest Eisen und erschmelzungsbedingte Verunreinigungen.

Ein verhältnismäßig einfaches und kostengünstiges Verfahren zum Aufbringen der verschleißfesten Schicht ist dadurch gekennzeichnet, daß zwischen der verschleißfesten Schicht und der Innenwand eine Zwischenschicht aus einer Nickel-Kupfer-Legierung durch Auftragsschweißen an die Innenwand aufgebracht ist und die verschleißfeste Schicht ebenfalls durch Auftragsschweißen in einer Dicke von 3 bis 10 mm an der Zwischenschicht aufgebracht ist. Durch das Vorsehen einer Zwischenschicht ergibt sich eine gute mechanische Haftung zwischen der verschleißfesten Schicht und den Innenwänden.

Zweckmäßig enthält die Zwischenschicht 1 bis 5 % Mangan, 0,5 bis 1,5 % Silizium, 20 bis 50 % Kupfer, Rest Nickel und erschmelzungsbedingte Verunreinigungen sowie gegebenenfalls bis zu 5 % Niob und/oder Eisen und/oder Titan.

Gemäß einer bevorzugten Ausführungsform ist die verschleißfeste Schicht unmittelbar an der Innenwand ohne Zwischenschicht durch Hartlöten aufgebracht, wodurch es möglich ist, trotz Verzicht auf die Zwischenschicht eine gute mechanische Verbindung der verschleißfesten Schicht mit den kupfernen Innenwänden der Durchlaufkokille zu erzielen.

Um den Verzug der Innenwände möglichst gering zu halten, so daß man Maßnahmen, die man bisher zur Beseitigung des Verzuges ergreifen mußte, nicht mehr bzw. nicht mehr in dem Ausmaß wie bisher ergreifen muß, und um den Wärmeübergang in dem mit einer verschleißfesten Schicht versehenen Bereich der Kokille zu erhöhen, ist gemäß einer bevorzugten Ausführungsform die verschleißfeste Schicht gitterförmig gestaltet, wobei die zwischen Gitterstäben der verschleißfesten Schicht liegenden Oberflächenbereiche der Innenwände aus dem Grundwerkstoff der Innenwände gebildet sind.

Vorzugsweise sind die Gitterstäbe zur Vertikalachse der Kokille geneigt, vorzugsweise in einem Winkel zwischen 30 und 60° geneigt angeordnet.

Zweckmäßig liegt das Verhältnis des Abstandes zwischen zwei Gitterstäben zur Breite eines Gitterstabes in einem Bereich zwischen 3 und 5.

Gemäß einer vorteilhaften Ausführungsform ist die gitterförmige Verschleißschicht von im rechten Winkel zueinander stehenden und im gleichen Abstand voneinander angeordneten Gitterstäben gebildet.

Die erfindungsgemäße gitterförmige Verschleißschicht läßt sich durch Aufschweißen in Nuten einer Innenwand aufbringen. Ein bevorzugtes Verfahren der Anbringung der Verschleißschicht ist dadurch gekennzeichnet, daß die Innenwand mit gitterförmig angeordneten Nuten versehen wird, daß aus Stäben der verschleißfesten Schicht ein Gitter gebildet wird und anschließend dieses Gitter in die Nuten der Innenwand eingepreßt wird, wobei zweckmäßig das Gitter von der Rückseite der Innenwände her mittels Schrauben gesichert wird.

Für die Schmalseitenwände einer Kokille mit Brammenquerschnittsformat ist es von besonderem Vorteil, wenn die verschleißfeste Schicht von den Seitenbereichen der Innenwand zum Mittenbereich der Innenwand nach einer im wesentlichen konkaven Kurve, etwa in Form eines Halbkreises oder in U-Form, ausgebildet ist.

Die Erfindung ist nachfolgend anhand der Zeichnung näher erläutert, wobei Fig. 1 eine Ansicht einer Schmalseitenwand einer Brammenstranggießkokille gemäß einer ersten Ausführungsform und Fig. 2 eine ebensolche Ansicht gemäß einer zweiten Ausführungsform darstellen.

Fig. 3 ist die Ansicht einer Breitseitenwand einer Brammenstranggießkokille. Die Fig. 4 und 5 veranschaulichen einen Schnitt gemäß der Linie IV-IV der Fig. 1 bzw. gemäß der Linie V-V gemäß Fig. 2. Die Fig. 6, 8 und 9 zeigen Frontalansichten der Innenwände nach je einem weiteren Ausführungsbeispiel. Fig. 7 stellt einen Schnitt gemäß der Linie VII-VII der Fig. 6 dar.

Die mit einer Innenkühlung versehene Schmalseitenwand 1 einer Stranggießkokille ist aus Kupfer oder einer Kupferlegierung gefertigt. Im auslaufseitigen Bereich 2 dieser Schmalseitenwand ist eine sich über die gesamte Breite 3 erstreckende verschleißfeste Schicht 4 aufgebracht. Diese verschleißfeste Schicht 4 erstreckt sich über eine Länge 5 der Kokille mit etwa 200 mm im Mittenbereich 6 der Seitenwand. Die Gesamtlänge 7 der Schmalseitenwand beträgt 900 mm.

In den die Kantenbereiche des Stranges stützenden Seitenbereichen 8, 9 der Schmalseitenwand 1 erstreckt sich die verschleißfeste Schicht über eine größere Länge 10 (vom Ende her gemessen), nämlich über eine Länge von etwa 250 mm. Die gesamte Breite 3 der Seitenwand 1 beträgt etwa 210 mm. Die Begrenzungskurve der verschleißfesten Schicht ist eine konkave Kurve 11, u. zw. ist sie etwa in der Form eines Halbkreises ausgebildet, dessen Radius 12 der halben Breite 3 entspricht.

Wie aus Fig. 4 ersichtlich ist, ist zwischen der verschleißfesten Schicht, die folgende Richtanalyse hat: 0,9% Kohlenstoff, 4,0 % Chrom, 9,5 % Molybdän, 2,2 % Wolfram, 2,0 % Vanadium, Rest Eisen und erschmelzungsbedingte Verunreinigungen, und die in einer Dicke 13 von etwa 5 mm aufgebracht ist, und dem Kupferteil der Schmalseitenwand 1 eine Zwischenschicht 14 vorgesehen, die folgende Richtanalyse- aufweist : 0,02 % Kohlenstoff, 2,4% Mangan, 0,75 % Silizium, 30,0 % Kupfer. 1 % Niob, 1 % Eisen, 0,25 % Titan. Rest Nickel und erschmelzungsbedingte Verunreinigungen.

Beide Schichten, sowohl die Zwischenschicht 14 als auch die verschleißfeste Schicht 4, wurden durch Auftragsschweißen aufgebracht. Die Härte der verschleißfesten Schicht 4 beträgt etwa 55 bis 60 HRC.

Gemäß der in Fig. 2 dargestellten Ausführungsform erstreckt sich die verschleißfeste Schicht 4 im Mittenbereich 6 der Schmalseitenwand 1 mit einer Breite von 100 mm ebenfalls über eine Länge 5 von etwa 200 mm gemessen vom auslaufseitigen Ende 15 der Schmalseitenwand.

In den die Kantenbereiche des Stranges stützenden Seitenbereichen 8, 9 der Schmalseitenwand 1 erstreckt sich die verschleißfeste Schicht 4 in einer Länge 10 von mindestens 250 mm. Vorteilhaft ist es, an diesen Seitenbereichen 8, 9 die verschleißfeste Schicht bis zum einlaufseitigen Ende 16 der Schmalseitenwand zu führen. Die Breite 3 der Schmalseitenwand beträgt etwa 210 mm.

Die Kontur 11 der verschleißfesten Schicht ist in der Draufsicht auf die Schmalseitenwand 1 etwa U-förmig ausgebildet.

Wie aus dem Schnittbild gemäß Fig. 5 ersichtlich ist, ist die verschleißfeste Schicht 4 am Kupferteil der Schmalseitenwand 1 direkt aufgebracht, d. h. ohne Zwischenschicht 14, wobei als Auftragsverfahren das Hartlöten gewählt wurde. Die chemische Zusammensetzung der verschleißfesten Schicht 4 entspricht etwa der einer verschieißfesten Schicht gemäß Fig. 1.

Bei Durchlaufkokillen mit Brammenquerschnittsformat ist der Verschleiß der Breitseitenwände 17 im Verhältnis zum Verschleiß der Schmalseitenwände wesentlich geringer. Man kann an den Breitseitenwänden jedoch trotzdem eine verschleißfeste Schicht 4 vorsehen, wobei diese verschleißfeste Schicht 4 wiederum nur im Auslaufbereich 2 der Breitseitenwand angeordnet ist, wie dies in Fig. 3 dargestellt ist. Die verschleißfeste Schicht ist gemäß Fig. 3 etwa über eine Länge 5 von 100 mm über die gesamte Breite 3 angeordnet, wobei die Kokillenlänge 7 mit 900 mm und die Breite 3 der Breitseitenwand mit etwa 1 750 mm festgelegt ist.

Gemäß der in den Fig. 6 und 7 bis 9 dargestellten Ausführungsform ist im auslaufseitigen Bereich 2 einer Schmalseitenwand eine sich über die gesamte Breite 3 erstreckende gitterförmige verschleißfeste Schicht 18 vorgesehen. Diese gitterförmige Schicht 18 erstreckt sich über eine Länge 5 der Kokille mit etwa 300 mm. Die Gesamtlänge 7 der Schmalseitenwand beträgt 900 mm. Diese verschleißfeste Schicht besteht vorteilhaft aus martensitischem Stahl mit einem Gehalt an Chrom und Molybdän, wobei sie vorteilhaft 0,1 bis 1,5 % Kohlenstoff, 2 bis 20 % Chrom, 0,5 bis 15 % Molybdän sowie gegebenenfalls bis zu 5 % Wolfram, bis zu 5 % Vanadium und bis zu 5 % Niob, Rest Eisen und erschmelzungsbedingte Verunreinigungen enthält.

Das Vorsehen der verschleißfesten Schicht an einer Innenwand 1 wird wie folgt vorgenommen : Zuerst werden gitterförmige Nuten 19 mit einer Tiefe 20 von etwa 7 bis 10 mm in die Innenwand eingefräst, worauf die Innenwand auf eine Temperatur von ca. 270 °C vorgewärmt wird. Diese Temperatur liegt unter der Rekristallisationstemperatur des Materials, aus dem die Innenwand gefertigt ist. In diese Nuten 19 wird in einer Dicke von ungefähr 4 mm eine Zwischenschicht 21 vorgesehen, u. zw. durch Auftragsschweißen, die folgende Richtanalyse aufweist : 0,02 % Kohlenstoff, 2,4 % Mangan, 0,75 % Silizium, 30,0 % Kupfer, 1 % Niob, 1 % Eisen, 0,25 % Titan, Rest Nickel und erschmelzungsbedingte Verunreinigungen.

Anschließend werden die Nuten 19 mit der verschleißfesten Schicht 18 aufgeschweißt, abgekühlt und feinbearbeitet. Die verschleißfeste Schicht 18 weist folgende Richtanalyse auf : 0,9 % Kohlenstoff, 4,0 % Chrom, 9,5 % Molybdän, 2,2 % Wolfram, 2,0 % Vanadium, Rest Eisen und erschmelzungsbedingte Verunreinigungen.

Wie aus Fig. 6 ersichtlich ist, sind die die verschleißfeste Schicht bildenden Gitterstäbe 22 zur Vertikalachse 23 der Innenwände^{*} in einem Winkel 24 von 45° geneigt und beträgt das Verhältnis des Abstandes 25 zweier benachbarter Gitterstäbe 22 zur Breite 26 eines Gitterstabes 22 vier. Die Breite 26 eines Gitterstabes 22 liegt bei etwa 5 mm. Die zwischen den Gitterstäben liegenden Bereiche aus dem Material der Innenwände sind gemäß Fig. 6 von quadratischer Form.

Die in Fig. 8 dargestellte Ausführungsform unterscheidet sich von der gemäß Fig. 1 dadurch, daß sich im Mittenbereich 6 der Innenwand 1 die Länge 5 der gitterförmigen verschleißfesten Schicht 18 bis etwa 150 mm erstreckt, wogegen in den Seitenbereichen 8, 9 der Innenwand die verschleißfeste Schicht über eine Länge 10 von etwa 300 mm geführt ist. Die Gesamtlänge 7 der Innenwand liegt ebenfalls bei ungefähr 900 mm.

Ein besonders vorteilhaftes Verfahren zur Anordnung der gitterförmigen verschleißfesten Schicht kann dadurch bewerkstelligt werden, daß nach dem Ausfräsen der gitterförmig angeordneten Nuten 19 ein aus Vierkantstäben 22 des Verschleißmaterials geschweißtes Gitter in die Nuten eingepreßt wird, worauf das Gitter von der Rückseite der Innenwände her mittels Schrauben 27 gesichert wird.

Durch Anordnung der gitterförmigen Verschleißschicht 18 in den Seitenbereichen 8, 9 einer Breitseitenwand 17 einer Plattenkokille (vgl. Fig. 9) lassen sich Längsriefen, wie sie beim Verstellen der Strangbreite während des Stranggießens entstehen können, vermeiden.

Die Erfindung beschränkt sich nicht auf die dargestellten Ausführungsbeispiele, sondern sie kann in verschiedener Hinsicht modifiziert werden, beispielsweise kann sie auch für Stranggießkokillen mit Knüppelquerschnitt Anwendung finden, wobei vorteilhaft sämtliche vier Kokilleninnenwände in gleicher Weise mit einer verschleißfesten Schicht versehen sind, wogegen bei Kokillen mit Brammenquerschnittsformat in erster Linie die Anbringung der verschleißfesten Schicht für die Schmalseiten wichtig ist ; die Breitseiten könnten wegen des wesentlich geringeren Verschleißes auch ohne verschleißfeste Schicht ausgebildet sein.

Die üblicherweise aus metallurgischen Gründen vorgesehene Beschichtung, z. B. Verchromung, die zur Verhinderung der Aufnahme von Kupfer in die Schmelze dient, kann nach Aufbringen der verschleißfesten Schicht in üblicher Weise an den Innenwänden der Kokille vorgesehen werden. Diese Schicht erstreckt sich nach dem Aufbringen üblicherweise über die gesamten Innenwände der Kokille, wird jedoch von der Strangschale in kurzer Zeit abgearbeitet.

## Patentansprüche

1. Durchlaufkokille für eine Stranggießanlage, insbesondere eine Stahl-Stranggießanlage, mit Innenwänden (1,17) aus Kupfer oder einer Kupfer- legierung, wobei die Innenwände (1, 17) an ihrer dem Kokillenhohlraum zugekehrten Seite mit einer verschleißfesten Schicht (4, 18) versehen sind, welche Schicht sich vom Auslaufende (15) der Kokille über einen Teil der Länge der Kokille erstreckt, dadurch gekennzeichnet, daß
- sich die verschleißfeste Schicht (4, 18) vom Auslaufende (15) der Kokille bis maximal über ein Drittel der Länge (7) der Kokille im Mittenbereich (6) der Innenwände (1, 17) erstreckt ;
- sich in den die Kanten des Stranges stützenden Seitenbereichen (8. 9) der Innenwände (1, 17) über mindestens die Länge (5) der verschleißfesten Schicht (4, 18) im Mittenbereich (6) bis maximal über die gesamte Länge (7) der Kokille erstreckt und
- die Schicht (4, 18) aus verschleißfestem martensitischem Stahl mit einem Gehalt an Chrom und Molybdän besteht.

2. Durchlaufkokille nach Anspruch 1, dadurch gekennzeichnet, daß die verschleißfeste Schicht (4, 18) 0,1 bis 1.5% Kohlenstoff, 2 bis 20 % Chrom, 0,5 bis 15 % Molybdän sowie gegebenenfalls bis zu 5 % Wolfram, bis zu 5 % Vanadium und bis zu 5 % Niob, Rest Eisen und erschmelzungsbedingte Verunreinigungen enthält.

3. Durchlaufkokille nach den Ansprüchen 1 oder 2, dadurch gekennzeichnet, daß zwischen der verschleißfesten Schicht (4, 18) und der Innenwand (1, 17) eine Zwischenschicht (14, 21) aus einer Nickel-Kupfer-Legierung durch Auftragsschweißen an die Innenwand aufgebracht ist und die verschleißfeste Schicht (4, 18) ebenfalls durch Auftragsschweißen in einer Dicke von 3 bis 10 mm an der Zwischenschicht aufgebracht ist.

4. Durchlaufkokille nach Anspruch 3, dadurch gekennzeichnet, daß die Zwischenschicht (14, 21) 1 bis 5 % Mangan, 0,5 bis 1,5 % Silizium, 20 bis 50 % Kupfer, Rest Nickel und erschmelzungsbedingte Verunreinigungen sowie gegebenenfalls bis zu 5 % Niob und/oder Eisen und/oder Titan enthält.

5. Durchlaufkokille nach den Ansprüchen 1 oder 2, dadurch gekennzeichnet, daß die verschleißfeste Schicht (4) unmittelbar an der Innenwand (1, 17) ohne Zwischenschicht durch Hartlöten aufgebracht ist.

6. Durchlaufkokille nach den Ansprüchen 1 bis 5, dadurch gekennzeichnet, daß die verschleißfeste Schicht (18) gitterförmig gestaltet ist, wobei die zwischen Gitterstäben (22) der verschleißfesten Schicht (18) liegenden Oberflächenbereiche der Innenwände (1, 17) aus dem Grundwerkstoff der Innenwände gebildet sind.

7. Durchlaufkokille nach Anspruch 6, dadurch gekennzeichnet, daß die Gitterstäbe (22) zur Vertikalachse (23) der Kokille geneigt, vorzugsweise in einem Winkel (24) zwischen 30 und 60° geneigt angeordnet sind.

8. Durchlaufkokille nach Anspruch 6 oder 7, dadurch gekennzeichnet, daß das Verhältnis des Abstandes (25) zwischen zwei Gitterstäben (22) zur Breite (26) eines Gitterstabes (22) in einem Bereich zwischen 3 und 5 liegt.

9. Durchlaufkokille nach den Ansprüchen 6 bis 8, dadurch gekennzeichnet, daß die gitterförmige Verschleißschicht (18) von im rechten Winkel zueinander stehenden und im gleichen Abstand (25) voneinander angeordneten Gitterstäben (22) gebildet ist.

10. Verfahren zum Aufbringen einer verschleißfesten Schicht nach den Anspruchen 6 bis 9, dadurch gekennzeichnet, daß die Innenwand (1, 17) mit gitterförmig angeordneten Nuten (19) versehen wird, daß aus Stäben (22) der verschieißfesten Schicht (18) ein Gitter gebildet wird und anschließend dieses Gitter in die Nuten (19) der Innenwand eingepreßt wird.

11. Verfahren nach Anspruch 10, dadurch gekennzeichnet, daß das Gitter von der Rückseite der Innenwände (1, 17) her mittels Schrauben (27) gesichert wird.

12. Durchlaufkokille nach Anspruch 1, dadurch gekennzeichnet, daß die verschleißfeste Schicht (4, 18) von den Seitenbereichen (8, 9) der Innenwand zum Mittenbereich (6) der Innenwand nach einer im wesentlichen konkaven Kurve (11), etwa in Form eines Halbkreises oder in U-Form, ausgebildet ist.

## Claims

1. Open-ended mould for a continuous casting plant, in particular a continuous steel casting plant, with inner walls (1, 17) of copper or a copper alloy, the inner walls (1, 17), on their sides facing the mould cavity, being provided with a wear-resistant layer (4, 18), which layer extends from the output end (15) of the mould over a part of the length of the mould, characterised in that
- the wear-resistant layer (4, 18) extends from the output end (15) of the mould to maximumly over one third of the length (7) of the mould in the central region (6) of the inner walls (1, 17) ;
- in the side regions (8, 9) of the inner walls (1, 17) supporting the edges of the strand extends over at least the length (5) of the wear-resistant layer (4, 18) in the central region (6) to maximumly the overall length (7) of the mould and
- the layer (4, 18) consists of wear-resistant martensitic steel with a content of chromium and molybdenum.

2. Open-ended mould according to claim 1, characterised in that the wear-resistant layer (4, 18) contains 0.1 to 1.5 % carbon, 2 to 20 % chromium, 0.5 to 15 % molybdenum as well as optionally up to 5 % tungsten, up to 5 % vanadium and up to 5 % niobium, the remainder being iron and impurities resulting from the melting process.

3. Open-ended mould according to claims 1 or 2, characterised in that between the wear-resistant layer (4. 18) and the inner wall (1, 17) an intermediate layer (14, 21) of a nickel-copper alloy is applied to the inner wall by deposit welding and the wear-resistant layer (4, 18), also by deposit welding, is applied to the intermediate layer in a thickness of from 3 to 10 mm.

4. Open-ended mould according to claim 3, characterised in that the intermediate layer (14, 21) contains 1 to 5 % manganese, 0.5 to 1.5 % silicon, 20 to 50 % copper, the remainder being nickel and impurities resulting from the melting process, as well as optionally up to 5 % niobium and/or iron and/or titanium.

5. Open-ended mould according to claims 1 or 2, characterised in that the wear-resistant layer (4) is applied immediately to the inner wall (1, 17), without intermediate layer, by brazing.

6. Open-ended mould according to claims 1 to 5, characterised in that the wear-resistant layer (18) is designed in grid-form, the surface regions of the inner walls (1, 17) lying between grid rods (22) of the wear-resistant layer (18) are formed of the base material of the inner walls.

7. Open-ended mould according to claim 6, characterised in that the grid rods (22) are arranged inclinedly to the vertical axis (23) of the mould, preferably at an angle (24) between 30 and 60°.

8. Open-ended mould according to claim 6 or 7, characterised in that the ratio of the distance (25) between two grid rods (22) to the width (26) of a grid rod (22) lies in a range between 3 and 5.

9. Open-ended mould according to claims 6 to 8, characterised in that the grid-shaped wear layer (18) is formed of grid rods (22) arranged at a right angle to each other and at even distance (25) from each other.

10. Method of applying a wear-resistant layer according to claims 6 to 9, characterised in that the inner wall (1, 17) is provided with grooves (19) arranged in grid form, that a grid is formed of rods (22) of the wear-resistant layer (18) and that subsequently this grid is pressed into the grooves (19) of the inner wall.

11. Method according to claim 10, characterised in that the grid is secured from the back of the inner walls (1, 17) by means of screws (27).

12. Open-ended mould according to claim 1, characterised in that the wear-resistant layer (4, 18) is formed along a substantially concave curve (11), approximately in the form of a semi-circle or in U-form, from the side regions (8, 9) of the inner wall to the central region (6) of the inner wall.

## Revendications

1. Lingotière à passage continu pour une installation de coulée continue, notamment pour une installation de coulée continue de l'acier, comprenant des parois internes (1, 17) en cuivre ou en un alliage de cuivre, les parois internes (1, 17) étant munies d'une couche résistante à l'usure (4, 18) sur leur face dirigée vers la cavité de la lingotière, laquelle couche s'étend sur une partie de la longueur de la lingotière à partir de l'extrémité de sortie (15) de la lingotière, caractérisée en ce que la couche résistante à l'usure (4, 18) s'étend au maximum sur un tiers de la longueur (7) de la lingotière à partir de l'extrémité de sortie (15) de la lingotière, dans la région médiane (6) des parois internes (1, 17), tandis que, dans les régions latérales (8, 9) des parois internes (1, 17) qui donnent appui aux arêtes de la barre, elle s'étend au minimum sur la longueur (5) de la couche résistante à l'usure (4, 18) située dans la région médiane (6) et au maximum sur toute la longueur (7) de la lingotière, et la couche (4, 18) est composée d'acier martensitique résistant à l'usure contenant du chrome et du molybdène.

2. Lingotière à passage continu selon la revendication 1, caractérisée en ce que la couche résistante à l'usure (4, 18) contient 0,1 à 1,5 % de carbone, 2 à 20 % de chrome, 0,5 à 15 % de molybdène ainsi qu'éventuellement jusqu'à 5 % de tungstène, jusqu'à 5 % de vanadium et jusqu'à 5 % de niobium, le reste étant composé de fer et d'impuretés résultant de la fusion.

3. Lingotière à passage continu selon l'une des revendications 1 et 2, caractérisée en ce qu'entre la couche résistante à l'usure (4, 18) et la paroi interne (1, 17) est prévue une couche intermédiaire (14, 21) faite d'un alliage nickel-cuivre et appliquée sur la paroi interne par rechargement par soudure, et la couche résistante à l'usure (4, 18) est appliquée sur la couche intermédiaire, également par rechargement par soudure, sous une épaisseur de 3 à 10 mm.

4. Lingotière à passage continu selon la revendication 3, caractérisée en ce que la couche intermédiaire (14, 21) contient 1 à 5 % de manganèse, 0,5 à 1,5 % de silicium, 20 à 50 % de cuivre, le reste étant composé de nickel et d'impuretés résultant de la fusion, ainsi qu'éventuellement jusqu'a 5 % de niobium et/ou de fer et/ou de titane.

5. Lingotière à passage continu selon l'une des revendications 1 et 2, caractérisée en ce que la couche résistante à l'usure (4) est appliquée directement sur la paroi interne (1, 17), sans couche intermédiaire, par brasage dur.

6. Lingotière à passage continu selon les revendications 1 à 5, caractérisée en ce que la couche résistante à l'usure (18) est en forme de grille, les régions de la surface des parois internes (1, 17) qui sont situées entre les barreaux (22) de la grille de la couche résistante à l'usure (18) étant composées de la matière de base des parois internes.

7. Lingotière à passage continu selon la revendication 6, caractérisée en ce que les barreaux de grille (22) sont inclinés par rapport à l'axe vertical (23) de la lingotière, de préférence d'un angle (24) compris entre 30 et 60°.

8. Lingotière à passage continu selon la revendication 6 ou la revendication 7, caractérisée en ce que le rapport de la distance (25) entre deux barreaux de grille (22) à la largeur (26) d'un barreau de la grille (22) est compris dans l'intervalle allant de 3 à 5.

9. Lingotière à passage continu selon les revendications 6 à 8, caractérisée en ce que la couche d'usure (18) en forme de grille est formée de barreaux de grille (22) qui sont perpendiculaires entre eux et qui sont disposés au même écartement mutuel (25).

10. Procédé pour appliquer une couche résistante à l'usure selon les revendications 6 à 9, caractérisé en ce qu'on munit la paroi interne (1, 17) de rainures (19) disposées en grille, en ce qu'on forme une grille à partir de barreaux (22) de la couche résistante à l'usure (18) et que, ensuite, on enfonce cette grille à force dans les rainures (19) de la paroi interne.

11. Procédé selon la revendication 10, caractérisé en ce qu'on fixe la grille au moyen de vis (27), en partant de la face arrière des parois internes (1, 17).

12. Lingotière à passage continu selon la revendication 1, caractérisée en ce que la couche résistante à l'usure (4, 18) présente, en partant des régions latérales (8, 9) de la paroi interne vers la région médiane (6) de la paroi interne, une courbe (11) sensiblement concave, à peu près en demi-cercle ou en U.
